# EUROPÄISCHE PATENTSCHRIFT

(11) **EP 0 180 703 B1**
(45) Veröffentlichungstag und Bekanntmachung des Hinweises auf die Patenterteilung: **15.03.1989**
(21) Anmeldenummer: 85104803.3
(22) Anmeldetag: 20.04.1985
(51) Int. Cl.: D06C 7/02

(54) **Verfahren und Vorrichtung zum Schrumpffreimachen von Textilgut**
Method and device for the shrink-proof treatment of textile materials
Procédé et dispositif pour le traitement antirétrécissant des matières textiles

(30) Priorität: 11.09.1984 DE 3433230
(43) Veröffentlichungstag der Anmeldung: 14.05.1986
(73) Patentinhaber: MTM Obermaier GmbH & Co. KG, D-6733 Hassloch (DE)
(72) Erfinder: Magin, Berthold, Dipl.-Ing. (FH), D-6733 Hassloch/Pfalz (DE)
(74) Vertreter: Patentanwälte Möll und Bitterich

(56) Entgegenhaltungen:
- GB-A- 876 166
- US-A- 1 864 373
- US-A- 2 319 809
- US-A- 2 338 391

## Beschreibung

Die Erfindung betrifft ein Verfahren zum Beseitigen des unerwünschten Längsverzugs in Textilien gemäß dem Oberbegriff des Anspruchs 1. Sie betrifft ferner Vorrichtungen zur Durchführung des Verfahrens.

Textile Warenbahnen, gleichgültig ob gewebt, geraschelt oder gewirkt, verlassen die Maschinen mit inneren Spannungen. Die späteren Veredelungsstufen, wie Waschen, Bleichen und Färben, vor allem aber das unvermeidbare wiederholte Beschicken und Entladen der Maschinen strecken die Warenbahn zusätzlich in die Länge und dehnen das Garn. Diese forcierte Naßverformung kann derzeit weder im Trockner noch im Dämpfkalander zufriedenstellend und mit vertretbarem Aufwand ausgeglichen werden. Erst bei der Hauswäsche der fertigen Kleidungsstücke entspannen sich Garn und Stoff restlos. Das Wäschestück läuft ein.

Zur Beseitigung dieses unerwünschten Längsverzugs wird unter anderem eine stabilisierende Gegenverformung im feuchten Zustand angewendet. Hierzu reckt man die feuchte Warenbahn kontrolliert in die Breite. Dabei verformt sie sich in die Breite und wird kürzer. Die Ware wird kompaktiert. Während eines anschließenden spannungslosen Trockenvorgangs wird auch das Garn entspannt. Dabei soll die bewußt erzeugte Überbreite auf das Normalmaß einspringen, das gedehnte Garn soll sich entspannen und die durch das Kompaktieren reduzierte Länge plus evtl. zusätzlichem Maschinentrocknungsschrumpf soll stabilisiert werden.

Bei richtiger Verfahrensführung entsteht am Ende ein natürliches, entspanntes Gewebe bzw. Gewirk, welches die entscheidende Voraussetzung für niedrige Restschrumpfwerte und hohe Formstabilität der konfektionierten Kleidungsstücke ist.

Leider hat sich gezeigt, daß die Hersteller der Warenbahnen versuchen, die abzuliefernde Breite mit möglichst wenig Garn und Maschenzahl zu erreichen. Deshalb wird die entspannte Warenbahn nach dem Trocknen wieder auf die Sollbreite gebracht, mit der Folge, daß die aus diesem Material konfektionierten Kleidungsstücke in der Haushaltswäsche wieder eingehen. Obwohl dies bekannt ist, wird es in der Branche allgemein toleriert, da es offensichtlich derzeit kein brauchbares Verfahren gibt, mit dem die sich widerstreitenden Forderungen erfüllen lassen.

Der vorliegenden Erfindung liegt deshalb die Aufgabe zugrunde, das Verfahren der eingangs genannten Art dahingehend zu verbessern, daß Restschrumpfwerte im Bereich von 0 % bei gleichzeitig größerer Breite und niedrigerem Flächengewicht der Warenbahn gegenüber herkömmlichen Verfahren erreicht werden können.

Diese Aufgabe wird gelöst durch die kennzeichnenden Merkmale des Anspruchs 1.

Damit ergeben sich die Vorteile, daß beim Überdehnen in Breitenrichtung Gewebe bzw. Gewirk und Garn nicht nur mechanisch gegengespannt werden, sondern daß gleichzeitig die Molekülstrukturen des Garns- im Fall von Baumwolle sind es die 0-OH- bzw. nebenvalente Bindungen der Zellulose - aufgebrochen werden. Hierdurch können auch die Spannungen, die in der Molekülstruktur der Garne manifestiert sind, entspannt werden, wobei der zusätzliche Aufwand verschwindend gering ist. Durch das forcierte Kühlen am Ende des Breitstreckvorgangs werden diese chemisch-physikalischen Vorgänge sofort gestoppt. Am Ende eines nachgeschalteten Trockenvorgangs ist die Textilbahn trocken und völlig entspannt. Außerdem behält die Warenbahn eine größere Breite als bei bisherigen Verfahren und ein günstiges, verringertes Fläckengewicht.

Das Überdehnen wird zwischen 5 % und 150 % eingestellt, abhängig von Garnqualität, Gewebebindung, Wirkart usw. Bei Webware sind Werte zwischen 5 und 50 %, bei Rascheiware Werte zwischen 10 und 80 % und bei Wirkwaren Werte bis zu 150 % typisch. Zu der Breitenüberdehnung muß ein entsprechender Vorlauf in Längsrichtung der Warenbahn eingestellt werden.

Unter Vorlauf wird im Rahmen der Erfindung das Überspeisen (english « overfeeding ») der Warenbahn verstanden.

Das erfindungsgemäße Erwärmen der Warenbahn kann auf verschiedene Weisen erfolgen. Eine Möglichkeit besteht darin, die Warenbahn vor dem Überdehnen durch ein heißes Bad zu leiten.

In allen Fällen sollte der Feuchtigkeitsgehalt der Warenbahn zwischen 20 und ca. 150 % eingestellt werden, wobei die erhöhten Werte bevorzugt sind. Ausreichende Feuchtigkeitswerte verbessern den Entspannungseffekt durch Erwärmen noch zusätzlich.

Die feuchte Warenbahn kann auch mit trockener Wärme erhitzt werden, insbesondere mit Infrarot-Strahlung oder auch mit Hochfrequenz-Energie. Es ist lediglich dafür zu sorgen, daß beim Überschreiten der Reaktions-Temperatur die Warenbahn noch ausreichend feucht ist.

Vorzugsweise wird die Warenbahn auf Temperaturen zwischen 50° und 100 °C erhitzt. Die optimale Temperatur ist abhängig von der Art der natürlichen Fasern - Baumwolle oder Wolle - und der gegebenenfalls zugegebenen Kunstfasern. Beispielsweise bei Baumwolle mit Acryifasern wird das erfindungsgemäße Verfahren bei 50 °C durchgeführt ; handelt es sich um reine Baumwolle, so kann die Temperatur gefahrlos auf 100 °C, das ist die Temperatur von Sattdampf, gesteigert werden.

Eine geeignete Vorrichtung zur Durchführung des erfindungsgemäßen Verfahrens besteht aus einer Breitstreckvorrichtung, die mit Nadelkluppen für offene, breitliegende Ware bzw. als Breithalter mit langen Backen für Schlauchware ausgerüstet ist, um die Warenbahn möglichst schonend behandeln zu können.

Anhand von Ausführungsbeispielen sollen das erfindungsgemäße Verfahren und die dabei erreichbaren, günstigen Ergebnisse erläutert werden.

### 1. Beispiel

Geraschelte Frottierware mit einem Flächengewicht von 300-330 g/m² und einer Sollbreite von 1,62 m wurde zunächst der üblichen Naßbehandlung unterworfen. Die Warenbahn hatte danach eine Breite von 1,48 m und einen Restkrumpfwert in Breitenrichtung von ca. 15%.

Die Warenbahn wurde anschließend mit Nadelkluppen gefaßt und gedehnt, wobei eine Breitenüberdehnung von ca. 30 % und ein Vorlauf von ebenfalls 30 % eingestellt wurden. Die überdehnte Ware wurde mit Sattdampf bedämpft und anschließend in herkömmlicher Weise spannungslos getrocknet. Sie hatte eine Endbreite von 1,58 m.

Anschließend wurden nach der sogenannten Reutlinger Methode, d. h. mit dreimaligem Waschen und Trocknen in Haushaltsmaschinen, die Eigenschaften der Warenbahn bestimmt. Dabei ergaben sich Restkrumpfwerte in Länge und Breite von unter 2 %.

Als Vergleich dazu wurde dieselbe Warenbahn herkömmlich getrocknet. Danach hatte sie Restkrumpfwerte von 3,5 % in der Breite und 6 % in der Länge, sowie eine Endbreite von 1,45 m. Um auf die Sollbreite zu kommen, müßte diese Bahn wieder um 12 % gedehnt werden.

### 2. Beispiel

Gewirkte Schlauchware mit einem Flächengewicht von ca. 120 g/m² und einer Sollbreite von 16,5 cm wurde zunächst der üblichen Naßbehandlung unterworfen. Die Schlauchbahn hatte danach eine Breite von 16,5 cm.

Diese Schlauchbahn wurde anschließend mit einem Breithalter mit langen Führungsbacken gedehnt, wobei eine Breitenüberdehnung von ca. 100 % und ein Vorlauf von ebenfalls 100 % eingestellt wurden. Die überdehnte Ware wurde an der breitesten Stelle mit Sattdampf bedämpft und anschließend in herkömmlicher Weise spannungslos getrocknet. Sie hatte dann eine Endbreite von 16 cm. Die Restkrumpfwerte in der Länge waren kleiner als 0,8 %, in der Breite ca. 2 %.

Als Vergleich dazu wurde dieselbe Warenbahn herkömmlich getrocknet. Danach hatte sie eine Endbreite von 14 cm und Restkrumpfwerte in der Länge von 5 bis 7 % und in der Breite von ca. 2 %. Um auf die Sollbreite zu kommen, müßte diese Bahn wieder um 14 % gedehnt werden.

Ein Vergleich der Meßergebnisse zeigt, daß das erfindungsgemäße Verfahren zu einem deutlich erhöhten Abbau der inneren Spannungen und gleichzeitig zu einem deutlich geringeren Schrumpf, insbesondere in Breitenrichtung, führt. Die Flächenstabilität wird höher, das Flächengewicht niedriger und erfüllt damit die Wünsche von Hersteller, Ausrüster und Endverbraucher.

## Patentansprüche

1. Kontinuierliches Verfahren zum Beseitigen des unerwünschten Längsverzugs in Textilien, z. B. gewebten, geraschelten oder gewirkten Warenbahnen in Schlauchform bzw. in offener, breitliegender Form, aus natürlichen Fasern, insbesondere aus Baumwolle, die gegebenenfalls einen Anteil an Kunstfasern enthalten können, indem die Warenbahn im feuchten Zustand kontrolliert in Breitenrichtung überdehnt und in Längenrichtung mit Vorlauf überspeist wird, dadurch gekennzeichnet, daß die Warenbahn beim Überdehnen erhitzt ist, daß der Vorlauf wenigstens so groß ist wie die Breitendehnung und daß die Warenbahn vor dem Verlassen der Breitstreckvorrichtung forciert abgekühlt wird.

2. Verfahren nach Anspruch 1, dadurch gekennzeichnet, daß die Warenbahn - in Abhängigkeit von Garnqualität und Gewebebindung - als Webware 5 bis 50 %, als Rascheiware 10 bis 80 %, als Wirkware bis 150 % überdehnt wird.

3. Verfahren nach Anspruch 1 oder 2, dadurch gekennzeichnet, daß der Feuchtigkeitsgehalt der Warenbahn zwischen 20 % und 150 % eingestellt wird, wobei die erhöhten Werte bevorzugt werden.

4. Verfahren nach Anspruch 1, 2 oder 3, dadurch gekennzeichnet, daß die Warenbahn vor dem Überdehnen durch ein heißes Bad geleitet wird.

5. Verfahren nach Anspruch 3 oder 4, dadurch gekennzeichnet, daß die Warenbahn beim Überdehnen mit trockener Wärme erhitzt wird.

6. Verfahren nach Anspruch 5, dadurch gekennzeichnet, daß der Feuchtigkeitsgehalt auf 200 % erhöht wird.

7. Verfahren nach Anspruch 5 oder 6, dadurch gekennzeichnet, daß das Erhitzen mit InfrarotStrahlung erfolgt.

8. Verfahren nach Anspruch 5 oder 6, dadurch gekennzeichnet, daß das Erhitzen mit Hochfrequenz-Energie erfolgt.

9. Verfahren nach wenigstens einem der Ansprüche 1 bis 8, dadurch gekennzeichnet, daß die Warenbahn auf Temperaturen zwischen 50° und 100°C erhitzt wird.

## Claims

1. A continuous process for eliminating undesirable longitudinal distortion in textiles, for example woven, Raschel or knitted webs of material of tubular shape or of open, flat form, of natural fibres, in particular cotton, which optionally may contain a proportion of synthetic fibres, by stretching the web of material in width in a controlled manner while it is in a moist condition and overfeeding it in the longitudinal direction by forward movement, characterised in that the web of material is heated while being overstretched, in that the overfeed is at least as great as the overstretching in width, and in that the web of material undergoes forced cooling prior to leaving the apparatus for stretching in width.

2. A process according to Claim 1, characterised in that, irrespective of the yarn quality and fabric structure, the web of material is overstretched 5 to 50 % as woven material, by 10 to 80 % as Raschel material, and up to 150 % as knitted material.

3. A process according to Claim 1 or 2, characterised in that the moisture content of the web of material is adjusted to between 20 % and 150 %, the higher values being preferred.

4. A process according to Claim 1, 2 or 3, characterised in that the web of material is passed through a hot bath before being overstretched.

5. A process according to Claim 3 or 4, characterised in that the web of material is heated with dry heat while being overstretched.

6. A process according to Claim 5, characterised in that the moisture content is increased to 200%.

7. A process according to Claim 5 or 6, characterised in that the heating is effected with infrared radiation.

8. A process according to Claim 5 or 6, characterised in that the heating is effected with highfrequency energy.

9. A process according to at least one of Claims 1 to 8, characterised in that the web of material is heated to temperatures between 50° and 100 °C.

## Revendications

1. Procédé continu pour éliminer le retrait longitudinal indésirable dans des textiles, par exemple des bandes de textiles tissées, à mailles Rachel ou tricotées, sous une forme tubulaire ou sous une forme ouverte, au large, et réalisées à partir de fibres naturelles, notamment de coton, qui peuvent éventuellement contenir une part de fibres synthétiques, en ceci que la bande de textile à l'état humide est étirée excessivement de manière contrôlée dans le sens de la largeur, et alimentée excessivement avec avance dans le sens longitudinal, caractérisé en ce que la bande de textile est échauffée lors de l'étirage excessif, en ce que l'avance est au moins égale à l'étirage en largeur, et en ce que la bande de textile est soumise à un refroidissement forcé avant de quitter le dispositif d'étirage en largeur.

2. Procédé selon la revendication 1, caractérisé en ce que la bande de tissu - en fonction de la qualité du fil et de sa contexture - est étirée excessivement de 5 à 50 % en tant que tissu, de 10 à 80 % en tant que tissu à mailles Rachel, et jusqu'à 150 % en tant que tricot.

3. Procédé selon la revendication 1 ou 2, caractérisé en ce que la teneur en humidité de la bande de textile est réglée entre 20 % et 150 %, les valeurs supérieures étant préférées.

4. Procédé selon la revendication 1, 2 ou 3, caractérisé en ce que la bande de textile traverse un bain chaud avant l'étirage excessif.

5. Procédé selon la revendication 3 ou 4, caractérisé en ce que la bande de textile est échauffée par chaleur sèche lors de l'étirage excessif.

6. Procédé selon la revendication 5, caractérisé en ce que la teneur en humidité est élevée à 200%.

7. Procédé selon la revendication 5 ou 6, caractérisé en ce que l'échauffement s'effectue par rayonnement infrarouge.

8. Procédé selon la revendication 5 ou 6, caractérisé en ce que l'échauffement s'effectue par énergie à haute fréquence.

9. Procédé selon au moins une des revendications 1 à 8, caractérisé en ce que la bande de textile est échauffée à des températures comprises entre 50° et 100°C.
